# EUROPÄISCHE PATENTSCHRIFT

(11) **EP 0 059 679 B1**
(45) Veröffentlichungstag und Bekanntmachung des Hinweises auf die Patenterteilung: **15.01.1986**
(21) Anmeldenummer: 82710005.8
(22) Anmeldetag: 03.02.1982
(51) Int. Cl.: B41M 5/12

(54) **Druckempfindliches Aufzeichnungsmaterial**
Pressure sensitive recording material
Matériau d'enregistrement sensible à la pression

(30) Priorität: 28.02.1981 DE 3107707
(43) Veröffentlichungstag der Anmeldung: 08.09.1982
(73) Patentinhaber: Spezial-Papiermaschinenfabrik August Alfred Krupp GmbH & Co, D-4010 Hilden (DE)
(72) Erfinder: Qualitz, Marion, D-4010 Hilden (DE); Krupp, Viktor Alfred, D-4000 Düsseldorf 13 (DE)
(74) Vertreter: Redies, Bernd

## Beschreibung

Die vorliegende Erfindung betrifft ein blatt- oder bahnfÖrmiges Aufzeichnungsmaterial mit verbesserter LagerfÄhigkeit. Sie betrifft insbesondere denjenigen Teil derartiger Aufzeichnungsmaterialien, der den FarbstoffvorlÄufer enthÄlt, indem sie ein neuartiges Bindemittel schafft, das mit einer Vielzahl bekannter FarbstoffvorlÄufer eingesetzt werden kann. Auf das TrÄgermaterial aufgeschichtet wird eine Einheit des druckempfindlichen Aufzeichnungsmaterials gebildet, welche mit einer Vielzahl bekannter, Farbstoffakzeptormaterial enthaltender Einheiten kombiniert erfindungsgemÄßes druckempfindliches Aufzeichnungsmaterial bildet.

ErfindungsgemÄße druckempfindliche Aufzeichnungspapiere werden als chemische Aufzeichnungspapiere oder kohlefreie Papiere (carbonless papers) bezeichnet. Sie bestehen im allgemeinen aus einer einen FarbstoffvorlÄufer bzw. Farbbildner oder dessen LÖsung tragenden Einheit (in Blatt- oder Bahnform, den FarbstoffvorlÄufer in das TrÄgermaterial eingearbeitet oder auf das TrAgermaterial aufgeschichtet) und einer den Farbstoffakzeptor bzw. Farbentwickler in gleicher Weise tragenden Einheit, der zur Farbbildung durch Reaktion mit dem FarbstoffvorlÄufer befÄhigt ist, wenn durch Einwirkung einer äußeren physikalischen Kraft, wie insbesondere von Druck, der FarbstoffvorlÄufer oder dessen LÖsung mit dem Farbstoffakzeptor in Berührung kommt. Auf diese Weise wird eine Markierung oder Zeichnung in Übereinstimmung mit der einwirkenden äußeren Kraft erzeugt. Ist der jeweils betrachtete Wirkstoff auf der Vorderseite seines bahn- oder blattfÖrmigen TrÄgermaterials angebracht, wird die erhaltene Einheit als CF-Blatt ("Coated-Front-Blatt") bzw. CF-Bahn bezeichnet bzw. die Auftragsweise als CF-Auftrag. Wird auf der Rückseite des TrÄgermaterials aufgetragen, ergeben sich die Bezeichnungen CB-Blatt ("Coated-Back-Blatt") bzw. CB-Bahn bzw. CB-Auftrag. Ein den einen Wirkstoff (z.B. FarbstoffvorlÄufer bzw. Farbbildner) auf ihrer einen Seite aufweisendes bahn- oder blattfÖrmiges TrÄgermaterial kann dabei auf ihrer anderen OberflÄche mit dem anderen Wirkstoff (Farbstoffakzeptormaterial) beschichtet sein, welches dann beiderseits mit entsprechend beschichteten bahn- oder blattfÖrmigen TrÄgermaterialien kombiniert ein dreiblÄttriges Aufzeichnungsmaterial ergibt, mit dem gleichzeitig zwei Kopien hergestellt werden kÖnnen. Auch mehrblÄttrige SÄtze zur gleichzeitigen Herstellung einer noch grÖßeren Anzahl Kopien kÖnnen auf diese Weise zusammengestellt werden. Sowohl FarbstoffvorlÄufer wie Farbstoffakzeptormaterial kÖnnen auf das bahn- oder blattfÖrmige TrÄgermaterial sowohl im CB- als auch im CF-Auftrag aufgeschichtet werden.

Bei den bisherigen handelsüblichen druckempfindlichen Aufzeichnungsmaterialien wird der FarbstoffvorlÄufer bzw. Farbbildner im allgemeinen in Form von eine LÖsung desselben enthaltenden Mikrokapseln aus einem lÖsungsmittelbestÄndigen Kunststoff und einem geeigneten Bindemittel hierfür auf das bahn-oder blattfÖrmige TrÄgermaterial aufgetragen. Die Kapseln werden dabei in Form von Kapseldispersionen aufgetragen und das TrÄgermaterial wird nach dem Auftrag getrocknet. Eine derartige Verfahrensweise benÖtigt jedoch eine Vielzahl von Verfahrensschritten und komplizierte Herstellungsvorrichtungen. Außerdem ist für die Trocknung nach Auftrag der Kapseldispersionen ein erheblicher Energieaufwand nÖtig. Schließlich haben die Kapselpapiere den erheblichen Nachteil, daß die zur LÖsung der FarbstoffvorlÄufer notwendigen LÖsungsmittel im allgemeinen gesundheitsschädliche hochsiedende'LOsungsmittel darstellen, die beim Bedrucken der den Farbbildner tragenden Einheit des druckempfindlichen Aufzeichnungsmaterials frei werden. Ein derartiges Bedrucken geschieht in betrÄchtlichem Umfang bei der Herstellung von vorgedruckten SchreibsÄtzen. Die Drucker klagen hierbei hÄufig über Kopfschmerzen und Übelkeit, was auch mit Absauganlagen nicht immer verhindert werden kann. Man hat auch schon in betrÄchtlichem Umfang versucht, die FarbstoffvorlÄufer in ein wachsartiges Bindemittel eingebracht auf das bahn- oder blattfÖrmige TrÄgermaterial aufzutragen. Die bisher verwendeten Bindemittel haben jedoch trotz der vielen Versuche zu keinem Erfolg geführt. Die Eigenschaften der verwendeten Bindemittel bzw. des Gemisches aus Bindemittel und FarbstoffvorlÄufer ergaben kein befriedigendes Ergebnis. Nicht nur muß das Bindemittel an dem im allgemeinen als TrÄgermaterial verwendeten Papier haften, und zwar auch nach lÄngerer Lagerung unter den verschiedensten Temperatur- und Feuchtigkeitsbedingungen. Das Bindemittel und/oder FarbstoffvorlAufer dürfen auch durch das als TrÄgermaterial im allgemeinen verwendete Papier nicht durchdringen, zumal sehr hÄufig auf der anderen Seite das Farbstoffakzeptormaterial aufgeschichtet ist. Desweiteren darf das Bindemittel nicht die Eigenschaften des Papiers derart verÄndern, daß es seine Haltbarkeit und Zugfestigkeit verliert, werden derartige Aufzeichnungsmaterialien im allgemeinen zur maschinellen Beschriftung in schnellaufenden Maschinen verwendet. Schließlich muß die erhaltene Beschichtung des Papiers auch so wenig OberflÄchenhaftung aufweisen, daß sie bei der Verwendung in den Maschinen nicht auf den hierbei eingesetzten Walzen haften bleibt. Aufgrund dieser Vielzahl geforderter Eigenschaften ist bisher zum Auftrag der FarbstoffvorlÄufer auf das bahn- oder blattfÖrmige TrÄgermaterial kein Ersatz für die teuren und wenig umweltfreundlichen Kapselpapiere auf dem Markt erschienen.

Es ist auch schon in Vorschlag zum Ersatz der Mikrokapselngemacht worden, indem ein bestimmtes Bindemittel für die Farbsoffvorläufer verwendet wird (DE-OS 28 17 557). Dievorgeschlagene Wachs-Weichmacher-Kombination oder die Verwendung ähnlicher Kombinationen aus an sich bekannten Wachsen mit anderen an sich bekannten Weichmachern (vgl.z.B. US-PS 2 646 367, US-PS 3 684 549, FR-PS 2 407 079) bringt keine brauchbaren Ergebnisse. Teilweise fetten die verwendeten Wachs-Weichmacher-Kombination bei längerer Lagerung durch das Papier durch, teilweise haben die hiermit hergestellten Schreibsätze bei der Lagerung keine genügende Beständigkeit, indem die unteren Schreibsätze durch den Druck der darüberliegenden Schreibsätze sich verfärben oder es treten wegen mangelnder Lichtbeständigkeit allgemein Verfärbungen auf.

Es ist nun Aufgabe der vorliegenden Erfindung, durch Verwendung einer ganz speziellen Kombination eines ausgewählten wachsartigen Produktes, nämlich eines Esters einer höheren Fettsäure mit einem bestimmten höheren Alkohol, oder eines Gemisches hiervon mit anderen ganz bestimmten wachsartigen Produkten, einerseits mit einem ausgewählten Weichmacher, nämlich dem Phenolpentadecansulfonat und/oder dementsprechend Kresolpentadecansulfonat oder einem Gemisch hiervon mit anderen, ganz bestimmten Weichmacher-Produkten, anderseits, jedoch stets der Kombination des ausgewählten Esters mit dem ausgewählten Weichmacher, in einem ganz bestimmten Mengenverhältnis ein Bindemittel zu schaffen, das mit üblichen Farbbildnern in einfacherer Weise als bei Kapselpapieren auf das als TrÄgermaterial eingesetzte Papier aufgetragen werden kann, und so in einfacher Weise die den FarbstoffvorlÄufer tragende Einheit druckempfindlicher Aufzeichnungsmaterialien herzustellen, welche, auch im Vergleich zu den vorbekannten Aufzeichnungsmaterialien ohne Mikrokapseln, eine verbesserte Lichtechtheit und LagerfÄhigkeit besitzen und ohne die geschilderten Nachteile eingesetzt werden kÖnnen, und so insgesamt ein druckempfindliches Aufzeichnungsmaterial mit verbesserter LagerfÄhigkeit und Lichtechtheit und umweltfreundlicheren Eigenschaften zu schaffen.

Das erfindungsgemÄße druckempfindliche Aufzeichnungsmaterial, das aus einer einen FarbstoffvorlÄufer enthaltenden Einheit und einer ein Farbstoffakzeptormaterial enthaltenden Einheit, das zur Farbbildung durch Reaktion mit dem FarbstoffvorlÄufer befÄhigt ist, oder einem entsprechenden VielfÄltigen dieser Einheiten besteht, ist dadurch gekennzeichnet, daß das TrÄgermaterial der den FarbstoffvorlÄufer enthaltenden Einheit auf einer seiner OberflÄchen mit einem innigen Gemisch aus
7 - 35 Gew.% HexacosansÄure-1- triacontanolester oder HexacosansÄure-1- hentriacontanolester,
0 - 18 Gew.% eines Gemisches von Estern höherer aliphatischer CarbonsÄuren und höheren aliphatischen Alkoholen, wobei das Gemisch einen überwiegenden Anteil NonacosansÄureester von aliphatischen Alkoholen mit 12 bis 30 C-Atomen im AlkoholRest hat,
0 - 30 Gew.% eines Gemisches von Estern von einem oder mehreren Niederalkylenglycolen mit 2 bis 4 C-Atomen und hÖheren aliphatischen, geradkettigen oder verzweigten CarbonsÄuren, wobei das Gemisch zu einem überwiegenden Anteil aus Athylenglycol- und 1,4-Butylenglycolestern der geradkettigen DotriacontansÄure neben bis zu 10'Gew.% von solchen Estern von einer oder mehreren, gerad-oder verzweigtkettigen CarbonsÄuren mit einer Gesamtzahl an Kohlenstoffatomen in der CarbonsÄure im Bereich von C₂₈ bis C₃₄ besteht,
0 - 25 Gew% eines PolyÄthylenwachses mit einem Tropfpunkt von 103 bis 107° C und einem Erstarrungspunkt von 90 bis 94°C,
0-10 Gew.% eines NiederdruckpolyÄthylens mit einem Tropfpunkt von 118 bis 128° C und einem Erstarrungspunkt von 104 bis 108°C,
10 - 80 Gew.% eines Phenolpentadekansulfonat- oder eines Kresolpentadekansulfonat-Weichmacherproduktes oder eines Gemisches dieser beiden
0 - 21 Gew.% eines Weichmacherproduktes aus PhthalsÄurepolyester von hÖheren Alkandiolen, wobei das Weichmacherprodukt einen Stockpunkt von -35° C oder weniger und , eine Dichte d20/4 von 1,035 - 1,045 g/cm³ aufweist,
0-8 8 Gew.% eines Weichmacherproduktes aus im wesentlichen PhthalsÄureÄthylenglycolpolyestern im Gemisch mit PhthalsÄurepolyestern von höheren Alkandiolen, wobei das Weichmacherprodukt einen Stockpunkt von -20° und weniger und eine Dichte d20/4 von 1,090-100 g/cm³ aufweist,
0 - 20 Gew.% eines üblichen, feinteiligen Füllmaterials

und
3 -15 Gew.% eines oder mehrerer FarbstoffvorlÄufer

beschichtet ist.

In der Ausführungsform derartiger Aufzeichnungsmaterialien zur gleichzeitigen Herstellung einer Vielzahl von Kopien besteht das druckempfindliche Aufzeichnungsmaterial nicht nur aus diesen beiden Einheiten, sondern einer oder mehreren dazwischenliegenden Einheiten, die auf der einen Seite mit dem FarbstoffvorlÄufer und auf der anderen Seite mit dem Farbstoffakzeptormaterial beschichtet sind.

Die erfindungsgemÄßen druckempfindlichen Aufzeichnungsmaterialien weisen nicht nur die verbesserte LagerfÄhigkeit und Lichtechtheit auf und kÖnnen nicht nur wesentlich energiesparender und unter Verwendung einfacherer Maschinen hergestellt werden. Die durch Druckanwendung auf das Aufzeichnungsmaterial hergestellten farbigen Stellen bleiben auch über IAngere ZeitrÄume scharf, d.h. die gebildeten Schriftzeichen verlaufen nicht, wie es bei den literaturbekannten Aufzeichnungsmaterialien, bei denen der FarbstoffvorlÄufer mit einem wachsartigen Bindemittel auf das TrÄgermaterial aufgetragen ist, im allgemeinen geschieht. Dies ist ein wesentlicher zusÄtzlicher, überraschender Vorteil der erfindungsgemäß mit der speziellen Produktenkombination als Bindemittel für den FarbstoffvorlÄufer erhaltenen druckempfindlichen Aufzeichnungsmaterialien. Die gebildeten Farben haben auch die für Dokumente notwendige langfristige BestÄndigkeit, so daß auf diese Weise erhaltene Kopien die so hergestellten Schriftzeichen auch über die für zahlreiche Dokumentenarten notwendige mehrjÄhrige Dauer einwandfrei lesbar behalten.

Bei einer besonders bevorzugten Ausführungsform des er findungsgemÄßen druckempfindlichen Aufzeichnungsmaterials, das der FarbstoffvorlÄufer enthaltenden Einheit besonders gute Eigenschaften verleiht, ist das TrÄgermaterial dieser Einheit auf einer seiner OberflÄchen mit einem innigen Gemisch aus
7 - 30 Gew.% HexacosansÄure-1- triacontanolester oder HexacosansÄure-i-hentriacontanolester,
7 -18 Gew.% des einen überwiegenden Anteil NonacosansÄureester enthaltenden Estergemisches,
9 - 32 Gew.% des einen überwiegenden Teil der Athylenglycol- und 1,4-Butylenglycolester enthaltenden Estergemisches,
0-10 Gew.% des PolyÄthylenwachses,
0- 10 Gew.% des NiederdruckpolyÄthylens,
15 - 40 Gew% eines Gemisches aus dem Phenol- und dem Kresolpentadekansulfonat-Weichmacherprodukt,
3 - 17 Gew.% des PhthalsÄurepolyester-Weichmacherproduktes mit dem Stockpunkt von -35°C oder weniger,
0 - 8 Gew.% des PhthalsÄurepolyester-Weichmacherproduktes mit dem Stockpunkt von -20° C und weniger und
5 - 7 Gew.% eines oder mehrerer FarbstoffvorlÄufer beschichtet.

Ebenfalls gute Ergebnisse werden auch mit einer etwas einfacher zusammengesetzten Beschichtung erreicht, die aus einem Gemisch aus
7-30 Gew.% HexacosansÄure-1- triacontanolester oder HexacosansÄure-1- hentriacontanolester, 2 -10 Gew.% des einen überwiegenden Teil NonacosansÄureester enthaltenden Estergemisches,
45 - 80 Gew.% eines Gemisches aus dem Phenol- und dem Kresolpentadekansulfonat-Weichmacherprodukt,
0 - 5 Gew,% des PhthalsÄurepolyester-Weichmacherproduktes mit dem Stockpunkt ≦ -20° C,
3 - 15 Gew.% eines oder mehrerer FarbstoffvorlÄufer besteht.
Soll der den FarbstoffvorlÄufer-enthaltenden Beschichtung ein Füllmaterial zugemischt werden, ist es besonders vorteilhaft, wenn das TrÄgermaterial auf einer seiner OberflÄchen mit einem innigen Gemisch aus
25 - 30 Gew.% HexacosansÄure-1- triacontanolester oder HexacosansÄure-1- hentriacontanolester,
5 - 10 Gew.% des einen überwiegenden Anteil NonacosansÄureester enthaltenden Estergemisches,
5 - 10 Gew.% des einen überwiegenden Anteil der Äthylenglycol- und 1, 4-Butylenglycolester enthaltenden Estergemisches,
0 - 3 Gew.% des PolyÄthylenwachses, des NiederdruckpolyÄthylens oder eines Gemisches hieraus,
30 - 50 Gew.% eines Gemisches aus dem Phenol- und dem Kresolpentadekansulfonat-Weichmacherprodukt,
0 - 5 Gew.% des PhthalsÄurepolyesters mit einem Stockpunkt von -35° C oder weniger, des PhthalsÄurepolyesters mit einem Stockpunkt von -20° C oder weniger oder eines Gemisches aus beiden PhthalsÄurepolyestern,
5 - 20 Gew.% eines üblichen, feinteiligen Füllmaterials und
6 - 10 Gew.% eines oder mehrerer FarbstoffvorlÄufer beschichtet ist.

Obwohl auch auf diese Weise besonders gute Ergebnisse erzielt werden, sind die optimalen Ergebnisse sowohl in bezug auf die Eigenschaften des so hergestellten Aufzeichnungsmaterials als auch in bezug auf das Herstellungsverfahren am besten erreichbar, wenn das Bindemittel, gegebenenfalls neben anderen Bestandteilen, neben dem stets vorhandenen CerotinsÄuremyricylester (n-HexacosansÄure-1-triacontanol- oder -hentriacontanol-ester; vgl. ROmppc ChemieLexikon, 7. Auflage (1974) unter CerotinsÄure und Myricylalkohol) in hochreiner Form, gegebenenfalls mit einem Gehalt an freier TetracosansÄure von weniger als 1 %, auch die beiden anderen Estergemische hÖherer aliphatischer CarbonsÄuren mit hÖheren aliphatischen Alkoholen bzw. mit Alkylendiolen in den wie vorstehend angegebenen MengenverhÄltnissen, d.h. in Abwesenheit von Füllstoffen vorhanden sind. Der Einsatz dieser Bindemittel für die FarbstoffvorlÄufer und die hiermit hergestellten Produkte sind daher ganz besonders bevorzugt.

Die erfindungsgemÄß verwendeten Bindemittel für die FarbstoffvorlÄufer lassen sich mit besonders guten Ergebnissen zur Beschichtung der CB-Seite der TrÄgermaterialien verwenden. Sie kÖnnen dabei in Mengen von 1 bis 10 g/m² auf das TrÄgermaterial der den FarbstoffvorlÄufer enthaltenden Einheit aufgeschichtet werden. Bevorzugt wird hierbei das Bindesmittel/FarbstoffvorlÄufergemischin einer Menge von 2 bis 4_{'}g/m² aufgeschichtet.

Das erfindungsgemÄß verwendete Bindemittel/FarbstoffvorlÄufer-Gemisch kann jedoch auch auf der CF-Seite des TrÄgermaterials der den FarbstoffvorlÄufer enthaltenden, Einheit der druckempfindlichen Aufzeichnung, Aufzeichnungsmaterialien aufgetragen werden. Hierbei werden jedoch im allgemeinen etwas geringere Mengen als bei Auftrag auf der CB-Seite aufgeschichtet, bei den erfindungsgemÄß verwendeten Bindemitteln Mengen von 1 bis 2 g/m².

Sollen druckempfindliche Aufzeichnungsmaterialien hergestellt werden, die unter tropischen Klimabedingungen Verwendung finden, ist es vorteilhaft, die Eigenschaften der den FarbstoffvorlÄufer enthaltenden Einheit der druckempfindlichen Aufzeichnungsmaterialien dadurch zu verbessern, daß die den FarbstoffvorlÄufer enthaltende Schicht mit einem Vinylpyrrolidon-Vinylacetat-Copolymerisat in einer Menge von maximal 0,5 g/m² und/oder mit einem Polyvinylpyrrolidon in einer Menge von maximal 0,2 g/m² beschichtet wird, indem die beiden Produkte aus geeigneten LÖsungsmitteln aufgesprüht und die erhaltenen, beschichteten Einheiten getrocknet werden. Zum Beispiel lÄßt sich das Vinylpyrrolidon-Vinylacetat-Copolymerisat, das vorzugsweise aus 20 % Vinylpyrrolidon und 80 % Vinylacetat hergestellt wurde, aus einer 50 %igen Äthanolischen LÖsung und das Polyvinylpyrrolidon aus einer 40 %igen wÄßrigen LÖsung aufsprühen.

Als FarbstoffvorlÄufer bzw. Farbbildner lassen sich zahlreiche chromogene Produkte einsetzen, wie sie zur Verwendung in druckempfindlichen Aufzeichnungsmaterialien bekannt sind. Beispiele hierfür sind FarbstoffvorlÄufer des Phthalid- und Pluoran-Typs wie z.B. Kristallviolettlacton, ferner Indol-substituierte Promellitide, Leucoauramine, Benzospiropyrane (vgl. z.B. DE-PS 1 421 393), Benzofuranderivate (vgl. z.B. DE-PS 1 421 394) oder PyridincarbonsAurelactone (vgl. z.B. DE-PS 2 412 640). Besonders gute Ergebnisse werden mit FarbstoffvorlÄufern des Phthalidund Fluoran-Typs oder Gemischen beider Typen erhalten, weshalb die Verwendung derartiger FarbstoffvorlÄufer in den erfindungsgemÄßen Aufzeichnungsmaterialien besonders bevorzugt wird. Zur Verbesserung der Farbtiefe kÖnnen die FarbstoffvorlÄufer gegebenenfalls im Gemisch mit Benzoylleucomethylenblau eingesetzt werden.

Als Füllstoffe sind die handelsüblichen Füllstoffe für derartige Produkte einsetzbar wie z.B. CaC0₃, BaS0₄ oder Ti0₂, wobei CaC0₃ bevorzugt wird.

Viele der vorstehend geschilderten Vorteile der erfindungsgemÄßen druckempfindlichen Aufzeichnungsmaterialien zeigen sich auch schon in der den FarbstoffvorlÄufer enthaltenden Einheit für derartige druckempfindliche Aufzeichnungsmaterialien. Sie stellen blatt- oder bahnfÖrmige Einheiten dar, bei denen das TrÄgermaterial auf einer seiner OberflÄchen mit dem beschriebenen Bindemittel/FarbstoffvorlÄufer-Gemisch beschichtet ist. Derartige Einheiten kÖnnen zur Schaffung des vollstÄndigen Schreibsatzes des druckempfindlichen Aufzeichnungsmaterials mit der Farbstoffakzeptormaterial enthaltenden Einheit kombiniert werden, wobei die ParbstoffvorlÄufer enthaltende Einheit mit praktisch allen derzeit handelsbekannten, Farbstoffakzeptormaterial enthaltenden Einheiten zur Bildung von SchreibsÄtzen mit den geschilderten vorteilhaften Eigenschaften kombiniert werden kann. Besonders günstige Ergebnisse werden dabei mit den Farbstoffakzeptormaterial enthaltenden Einheiten erzielt, wie sie in den deutschen Patentanmeldungen P 30 09 754.2-45 und P 30 09 806.7-45 vom 14.03.1980 beschrieben sind.

Sollen die erfindungsgemÄßen, FarbstoffvorlÄufer enthaltenden Einheiten in SchreibsÄtzen zur Herstellung von Mehrfachkopien eingesetzt werden, ist das TrÄgermaterial dieser Einheit auf der einen seiner OberflÄchen mit dem beschriebenen FarbstoffvorlÄufer/Bindemittel-Gemisch und auf der anderen Seite mit einem üblichen Farbstoffakzeptormaterial in üblicher Weise, z.B. wie in den beiden genannten deutschen Patentanmeldungen beschrieben beschichtet. Dabei ist es ein besonderer Vorteil der erfindungsgemÄß verwendeten FarbstoffvorlÄufer/Bindemittel-Kombination, daß sie nicht in und durch das im allgemeinen aus Papier bestehende TrÄgermaterial dringt und so eine vorzeitige Reaktion mit dem Farbstoffakzeptormaterial bewirkt, auch wenn die erfindungsgemÄß hergestellten SchreibsÄtze in grÖßeren Stapeln, d.h. mit betrÄchtlichem Druck aufeinander gelagert werden.

Die erfindungsgemÄßen druckempfindlichen Aufzeichnungsmaterialien bzw. die erfindungsgemÄßen, FarbstoffvorlÄufer enthaltenden Einheiten von druckempfindlichen Aufzeichnungsmaterialien lassen sich in besonders einfacher Weise herstellen, indem man eine Schmelze eines Teils der Wachskomponenten oder aller Wachskomponenten des Gemischs, d.h. der verschiedenen Ester hÖherer aliphatischer CarbonsÄuren und/oder hÖherer aliphatischer Alkohole oder Alkandiole unter Erhitzen schmilzt, die übrigen Komponenten des Gemischs zugibt und das Gemisch vermahlt, bis eine genügende Feinheit der Teile des Gemischs erreicht ist, das erhaltene Gemisch sodann als Schmelze auf die eine Seite des TrÄgermaterials der FarbstoffvorlÄufer enthaltenden Einheit in einer Menge von 1 bis 10 g/m² aufschichtet, falls erwünscht die vorbeschriebene LÖsung aus dem Vinylpyrrolidon-Vinylacetat-Copolynierisat und/oder Polyvinylpyrrolidon aufsprüht und trocknet und die so erhaltene, FarbstoffvorlÄufer enthaltende Einheit abkühlt. Falls diese Einheit nicht selbst Handelsprodukt ist, kann sie wie üblich weiterverarbeitet werden. So kann zur Herstellung von FarbstoffvorlÄufer enthaltenden Einheiten für SchreibsÄtze mit Mehrfachkopien auf der Rückseite Farbstoffakzeptormaterial in üblicher Weise aufgeschichtet werden oder es kann die FarbstoffvorlÄufer enthaltende Einheit mit der Farbstoffakzeptormaterial enthaltenen Einheit unter Anordnung der FarbstoffvorlÄufer enthaltenden OberflÄche der einen Einheit benachbart zur Farbstoffakzeptormaterial enthaltenden OberflÄche der anderen Einheit unter Bildung von erfindungsgemÄßem druckempfindlichen Aufzeichnungsmaterial kombiniert werden. Diese Verfahrensschritte sind dem Fachmann jedoch wohl bekannt und sind in der maßgeblichen Fachliteratur im Detail beschrieben. Es wird auf solche Fachliteratur verwiesen.

Die folgenden Beispiele dienen der weiteren ErlÄuterung der vorliegenden Erfindung ohne sie hierauf zu beschrÄnken.

### Beispiele 1 bis 12

### Beschreibung der in den Beispielen eingesetzten Produkte

### a) Wachse

Produkt I = CerotinsÄuremyricylester (n-Hexacosan-sÄure-1-triacontanol- bzw. -hentriacontanol-ester mit einem Gehalt an freier TetracosansÄure von weniger als 1 %)

Produkt II = Estergemisch mit einem überwiegenden Anteil an NonacosansÄureestern von hÖheren aliphatischen Alkoholen mit einem Schmelzpunkt von 86°C, einem Erstarrungspunkt von 78°C nach DGF-M-III-4a, einer Penetrationszahl von 1 nach DIN 51579, einer SÄurezahl von 32 nach DGF-M-IV-2 und einer Verseifungszahl von 92 nach DGF-M-IV-2

Produkt III = Estergemisch mit einem vorwiegenden Anteil von Äthylen- und 1, 4-Butylenglycolestern der geradkettigen DotriacontansÄure mit bis zu 10 Gew.% der entsprechenden Ester von gerad- oder verzweigtkettigen CarbonsAuren mit einer Gesamtzahl an Kohlenstoffatomen in der CarbonsÄure im Bereich von C₂₈- C34 wobei das Estergemisch einen Tropfpunkt von 81 bis 86°C nach DGF-M-III-3, eine SÄurezahl von 20 bis 30 nach DGF-M-IV-2, eine Verseifungszahl von 130 bis 150 nach DGF-M-IV-2 und eine Penetrationszahl von 1 nach DIN 51579 hat,

Produkt IV = PolyÄthylenwachs mit einem Tropfpunkt von 103 bis 107°C nach DGF-M-III-3, einem Erstarrungspunkt von 90 bis 94° C nach DGF-M-III-4a, einer SÄurezahl von

0 nach DGF-M-IV-2, einer Verseifungszahl von 0 nach DGF-M-IV-2 und einer penetrationszahl von 3 bis 5 nach DIN 51579

Produkt V = NiederdruckpolyÄthylen mit einem Tropfpunkt von 118 bis 128°C nach DGF-M-III-3, einem Erstarrungspunkt von 104 bis 108°C nach DGF-M-III-4a, einer SÄurezahl von 0 nach DGF-M-IV-2, einer Verseifungszahl von 0 nach DGF-M-IV-2 und einer Penetrationszahl von 2 bis 4 nach DIN 51579

### b) Weichmacher

Produkt VI = Gemisch aus Phenol- und Kresolpentadekansulfonaten, wobei das Gemisch eine Dichte d20/4 von 1,030 bis 1,070 g/cm³ nach DIN 51757, eine Brechungszahl nD von 14.970 bis 15.000 nach DIN 53491, einen Stockpunkt ≦ -15°C nach DIN 51583 und eine Flüchtigkeit 0-72h/90°C ≦ 2,0 % nach Brabander hat

Produkt VII = PhthalsÄurepolyester von höheren Alkandiolen mit einer Dichte d20/4 von 1,035 bis 1,045 g/cm³ nach DIN 51757, einer Brechungszahl nD von 1,502 bis 1,504 nach DIN 53491, einen Stockpunkt ≦ -35°C nach DIN 51583 und eine Flüchtigkeit 0-72h/90°C ≦ 1,1 % nach Brabander

Produkt VIII = PhthalsÄurepolyester von im wesentlichen Äthylenglycol neben hÖheren Alkandiolen mit einer Dichte d20/4 von 1,090 bis 1,100 g/m³ nach DIN 51757, einer Brechungszahl nD von 1,503 bis 1,505 nach DIN 53491, einen Stockpunkt ≦ -20°C nach DIN 51583 und einer Flüchtigkeit 0-72h/90°C ≦ 2,0 % nach Brabander

### Allgemeine Verarbeitungshinweise

Die geschmolzenen Wachse werden in eine Perlmühle gegeben, die mit ca. 110°C beheizt ist. Danach werden alle anderen Bestandteile der Mischung hinzugefügt und die Gesamtmischung so lange vermahlen, bis ein Feinheitsgrad von ca. 6 µm erreicht ist.

Die fertige Mischung wird aus der Schmelze mittels Streich-, Spot- oder Druckverfahren auf der Unterseite (CB-Seite) eines blatt- oder bahnfÖrmigen PapiertrÄgermaterials von 17 bis 80 g/m² vollflÄchig oder teilflÄchig in einer Menge von 4 g/m² beschichtete FlÄche aufgetragen. Das produktengemisch gemÄß Beispiel 12 wurde auch für einen Auftrag auf der Vorderseite (CF-Seite) eines Papierblattes verwendet, wobei die Beschichtung in einer Menge von 2 g/m² beschichtete FlÄche erfolgte.

### Beispiel 1

Gew.% Bestandteil
7,4 Produkt I
8,3 Produkt 11
31,3 Produkt 111
9,2 Produkt IV
35,0 Produkt VI
3,7 Produkt VII
0,6 Rhodamin-b-Iakton
2,8 Kristallviolettlakton
1,7 Malachitgrünlakton

### Beispiel 2

Gew.% Bestandteil
27,8 Produkt I
5,6 Produkt 111
25,0 Produkt IV
13,9 Produkt VI
19,4 Produkt VII
4,2 Kristallviolettlakton
4,1 Rhodamin-b-Iakton

### Beispiel 3

Gew.% Bestandteil
34,3 Produkt I
3,0 Produkt V
33,2 Produkt VI
21,0 Produkt VII
0,6 Rhodamin-b-Iakton
5,3 Kristallviolettlakton
2,4 Malachitgrünlakton

### Beispiel 4

Gew.% Bestandteil
30,0 Produkt I
55,7 Produkt VI
3,1 Produkt VII
2,7 Produkt VIII
4,9 Kristallviolettlakton
2,6 Malachitgrünlakton
0,3 Rhodamin-b-lakton

### Beispiel 5

Gew.% Bestandteil
24,4 Produkt I
7,7 Produkt II
9,0 Produkt III
8,9 Produkt V
19,2 Produkt VI
16,8 Produkt VII
8,0 Produkt VIII
6,2 3-DiÄthylamino-6-methyl-7-anilinofluoran

### Beispiel 6

Gew.% Bestandteil
7,8 Produkt I
10,9 Produkt II
78,3 Produkt VI
1,0 Kristallviolettlakton
1,0 Benzoylleucomethylenblau,
1,0 Rhodamin-b-lakton

### Beispiel 7

Gew.% Bestandteil
28,6 Produkt I
9,5 Produkt 11
47,6 Produkt VI
14,3 Kristallviolettlakton

### Beispiel 8

Gew.% Bestandteil
30,0 Produkt I
2,0 Produkt II
56,0 Produkt VI
5,0 Produkt VIII
7,0 Rhodamin-b-lakton

### Beispiel 9

Gew.% Bestandteil
24,0 Produkt I
18,0 Produkt II
9,0 Produkt III
39,0 Produkt VI
4,0 Produkt VII
2,0 Kristallviolettlakton
4,0 Dimethylamino-6-methyl-7-anilinofluoran

### Beispiel 10

Gew.% Bestandteil
28,0 Produkt I
7,0 Produkt II
25,0 Produkt III
5,0 Produkt IV
22,0 Produkt VI
2,0 Rhodamin-b-Iakton
4,0 Kristallviolettlakton

### Beispiel 11

Gew.% Bestandteil
26,5 Produkt I
4,8 Produkt II
9,1 Produkt III
44,9 Produkt VI
5,0 Calciumcarbonat
9,7 Kristallviolettlakton

### Beispiel 12

Gew.% Bestandteil
18,0 Produkt I
8,1 Produkt II
7,3 Produkt III
2,0 Produkt V
34,5 Produkt VI
3,6 Produkt VII
20,0 Calciumcarbonat
6,5 Rhodamin-b-Iakton

## Patentansprüche

1. Druckempfindliches Aufzeichnungsmaterial, das aus einer einen FarbstoffvorlÄufer enthaltenden Einheit aus einem mit FarbstoffvorlÄufer und einem Bindemittel hierfür beschichteten, blatt- oder bahnfÖrmigen TrÄgermaterial und einer ein Farbstoffakzeptormaterial enthaltenden Einheit, das zur Farbbildung durch Reaktion mit dem FarbstoffvorlÄufer befÄhigt ist, besteht, dadurch gekennzeichnet, daß das TrÄgermaterial der den FarbstoffvorlÄufer enthaltenden Einheit auf einer seiner OberflÄchen mit einem innigen Gemisch aus
7 - 35 Gew.% HexacosansÄure-1- triacontanolester oder HexacosansÄure-1- hentriacontanolester,
0-18 Gew.% eines Gemisches von Estern hÖherer aliphatischer CarbonsÄuren und hÖheren aliphatischen Alkoholen, wobei das Gemisch einen überwiegenden Anteil NonacosansÄureestern von aliphatischen Alkoholen mit 12 bis 30 C-Atomen im AlkoholRest hat,
0 - 32 Gew.% eines Gemisches von Estern von einem oder mehreren Niederalkylenglycolen mit 2 bis 4 C-Atomen und hÖheren aliphatischen, geradkettigen oder verzweigten CarbonsÄuren, wobei das Gemisch zu einem überwiegenden Anteil aus Äthylenglycol- und 1,4-Butylenglycolestern der geradkettigen DotriacontansÄure neben bis zu 10 Gew.% von Äthylenglykol- und 1-4 Buthylenglykol-estern von einer oder mehreren, gerad- oder verzweigtkettigen CarbonsÄuren mit einer Gesamtzahl an Kohlenstoffatomen in der CarbonsÄure im Bereich von C₂₈ bis C₃₄ besteht,
0 - 25 Gew.% eines PolyÄthylenwachses mit einem Tropfpunkt von 103 bis 107°C und einem Erstarrungspunkt von 90 bis 94° C,
0-10 Gew.% eines NiederdruckpolyÄthylens mit einem Tropfpunkt von 118 bis 128°C und einem Erstarrungspunkt von 104 bis 108°C,
10 - 80 Gew.% eines Phenolpentadekansulfonat- oder eines Kresolpentadekansulfonat-Weichmacherproduktes oder eines Gemisches dieser beiden
0 - 21 Gew.% eines Weichmacherproduktes aus PhthalsÄurepolyester von höheren Alkandiolen, wobei das Weichmacherprodukt einen Stockpunkt von -35°C oder weniger und eine Dichte d20/4 von 1,035 1,045 g/cm³ aufweist,
0 - 8 Gew.% eines Weichmacherproduktes aus im wesentlichen
PhthalsÄureÄthylenglycolpolyestern im Gemisch mit PhthalsÄurepolyestern von hÖheren Alkandiolen, wobei das Weichmacherprodukt einen Stockpunkt von -20° C und weniger und eine Dichte d20/4 von 1,090-1,100 g/cm³ aufweist,
0 - 20 Gew.% eines üblichen, feinteiligen Füllmaterials und
3 -15 Gew.% eines oder mehrerer FarbstoffvorlÄufer
beschichtet ist.

2. Druckempfindliches Aufzeichnungsmaterial gemÄß Anspruch 1, dadurch gekennzeichnet, daß das TrÄgermaterial der den FarbstoffvorlÄufer enthaltenden Einhieit auf einer seiner OberflÄchen mit einem innigen Gemisch aus
7 - 30 Gew.% HexacosansÄure-1- triacontanolester oder HexacosansÄure-1- hentriacontanolester,
7 - 18 Gew.% des einen überwiegenden Anteil NonacosansÄureester enthaltenden Estergemisches,
9 - 32 Gew.% des einen überwiegenden Teil der Äthylenglycol- und 1, 4-Butylenglycolester enthaltenden Estergemisches,
0-10 Gew.% des PolyÄthylenwachses,
0-10 Gew.% des NiederdruckpolyÄthylens,
15 - 40 Gew.% eines Gemisches aus dem Phenol- und dem Kresolpentadekansulfonat-Weichmacherprodukt,
3 - 17 Gew.% des PhthalsÄurepolyester-Weichmacherproduktes mit dem Stockpunkt von -35° C oder weniger,
0 - 8 Gew.% des PhthalsÄurepolyester-Weichmacherproduktes mit dem Stockpunkt von -20°C und weniger und
5 - 7 Gew.% eines oder mehrerer FarbstoffvorlÄufer beschichtet ist.

3. Druckempfindliches Aufzeichnungsmaterial gemÄß Anspruch 1, dadurch gekennzeichnet, daß das TrÄgermaterial der den FarbstoffvorlÄufer enthaltenden Einheit auf einer seiner Oberflächen mit einem innigen Gemisch aus
7 - 30 Gew% HexacosansÄure-1- triacontanolester oder HexacosansÄure-1- hentriacontanolester,
2 - 10 Gew.% des einen überwiegenden Teil NonacosansÄureester enthaltenden Estergemisches,
45 - 80 Gew.% eines Gemisches aus dem Phenol- und dem Kresolpentadekansulfonat-Weichmacherprodukt,
0 - 5 Gew.% des PhthalsÄurepolyester-Weichmacherproduktes mit dem Stockpunkt ≦ -20° C,
3 - 15 Gew.% eines oder mehrerer FarbstoffvorlÄufer
beschichtet ist.

* 4. Druckempfindliches Aufzeichnungsmaterial gemÄß Anspruch 1, dadurch gekennzeichnet, daß das TrÄgermaterial der den FarbstoffvorlÄufer enthaltenden Einheit auf einer seiner OberflÄchen mit einem innigen Gemisch aus
25 - 30 Gew.% HexacosansÄure-1- triacontanolester oder HexacosansÄure-1- hentriacontanolester,
5 - 10 Gew.% des einen überwiegenden Anteil NonacosansÄureester enthaltenden Estergemisches,
5 - 10 Gew.% des einen überwiegenden Anteil der Äthylenglycol- und 1, 4-Butylenglycolester enthaltenden Estergemisches,
0 - 3 Gew.% des PolyÄthylenwachses, des Niederdruckpolyäthylens oder eines Gemisches hieraus,
30 - 50 Gew.% eines Gemisches aus dem Phenol- und dem Kresolpentadekansulfonat-Weichmacherprodukt,
0 - 5 Gew.% des PhthalsÄurepolyesters mit einem Stockpunkt von -35° C oder weniger, des PhthalsÄurepolyesters mit einem Stockpunkt von -20° C oder weniger oder eines Gemisches aus beiden PhthalsÄurepolyestern,
5 - 20 Gew.% eines üblichen, feinteiligen Füllmaterials und
6 - 10 Gew.% eines oder mehrerer FarbstoffvorlÄufer
beschichtet ist.

5. Druckempfindliches Aufzeichnungsmaterial gemÄß Anspruch 1 oder gemÄß Anspruch 1 und einem der Ansprüche 2 bis 4, dadurch gekennzeichnet, daß das einer der OberflÄchen des TrÄgermaterials der den FarbstoffvorlÄufer enthaltenden Einheit aufgeschichtete Gemisch auf der CB-Seite des TrÄgermaterials aufgeschichtet ist.

6. Druckempfindliches Aufzeichnungsmaterial gemÄß einem oder mehreren der Ansprüche 1 bis 5, dadurch gekennzeichnet, daß das innige, den FarbstoffvorlÄufer enthaltende Gemisch auf das TrÄgermaterial in einer Menge von 1 bis 4 g/m² aufgeschichtet wird.

7. Druckempfindliches Aufzeichnungsmaterial gemÄß einem oder mehreren der Ansprüche 1 bis 6, dadurch gekennzeichnet, daß als FarbstoffvorlÄufer ein solcher des Phthalid-und/oder Fluoran-Typs, gegebenenfalls im Gemisch mit Benzoylleucomethylenblau verwendet wird.

8. Druckempfindliches Aufzeichnungsmaterial gemÄß einem oder mehreren der Ansprüche 1 bis 7, dadurch gekennzeichnet, daß die den FarbstoffvorlÄufer enthaltende Schicht mit einem Vinylpyrrolidon-Vinylacetat-Copolymerisat in einer Menge von maximal 0,5 g/m² und/oder mit einem Polyvinylpyrrolidon in einer Menge von maximal 0,2 g/m² beschichtet ist.

9. Blatt- oder bahnfÖrmige, FarbstoffvorlÄufer enthaltende Einheit für druckempfindliches Aufzeichnungsmaterial aus einer einen FarbstoffvorlÄufer enthaltenden Einheit und einer ein Farbstoffakzeptormaterial enthaltenden Einheit, das zur Farbbildung durch Reaktion mit dem FarbstoffvorlÄufer befÄhigt ist, dadurch gekennzeichnet, daß das TrÄgermaterial dieser Einheit auf einer seiner OberflÄchen mit einem innigen Gemisch gemÄß Ansprüchen 1 - 8 beschichtet ist.

10. Blatt- oder bahnfÖrmige, FarbstoffvorlÄufer enthaltende Einheit für druckempfindliches, für die Herstellung von Mehrfachkopien bestimmtes Aufzeichnungsmaterial, dadurch gekennzeichnet, daß das TrÄgermaterial dieser Einheit auf der einen seiner OberflÄchen mit einem innigen Gemisch gemÄß Ansprüchen 1 - 8 und auf der anderen seiner OberflÄchen mit einem üblichen Farbstoffakzeptormaterial in üblicher Weise beschichtet ist.

11. Verfahren zur Herstellung der druckempfindlichen Aufzeichnungsmaterialien gemÄß einem oder mehreren der Patentansprüche 1 - 10, dadurch gekennzeichnet, daß man eine Schmelze eines Teils der Wachskomponenten oder aller Wachskomponenten des Gemisches bildet, die übrigen Komponenten des Gemisches zugibt und das Gemisch vermahlt, bis eine genügende Feinheit der Teile des Gemisches erreicht ist, das erhaltene Gemisch sodann als Schmelze auf die eine Seite des TrÄgermaterials in einer Menge von 1 bis 10 g/m² aufschichtet und abkühlt und, falls erwünscht, wie üblich weiterverarbeitet.

## Claims

1. Pressure-sensitive recording material consisting of a unit containing a dye precursor with a support sheet or web coated with a dye precursor together with a binder therefore and of a unit containing a dye acceptor material which is capable of forming a dye by reaction with the dye precursor, characterised in that the support sheet or web containing the dye precursor is coated on one of its surfaces with an intimate mixture of
from 7 to 35 % by weight of hexacosanoic acid-1-triacontanol ester or hexacosanic acid-1- hentriacontanol ester,
from 0 to 18 % by weight of a mixture of esters of higher aliphatic carboxylic acids and higher aliphatic alcohols, the mixture having a predominant content of nonacosanic acid esters of aliphatic alcohols containing from 12 to 30 carbon atoms in the alcohol radical,
from 0 to 31 % by weight of a mixture of esters of one or more lower alkylene glycols containing from 2 to 4 carbon atoms and higher aliphatic, straight-chain or branched carboxylic acids, the mixture consisting predominantly of ethylene glycol and 1, 4-butylene glycol esters of straight-chain dotriacontanic acid in addition to up to 10 % by weight of ethylene glycol and 1, 4-butylene glycol esters of one or more straight-chain or branched-chain carboxyloic acids containing a total of from 28 to 34 carbon atoms,
from 0 to 25 % by weight of a polyethylene wax having a dropping point of from 103° to 107°C. and a setting point of from 90° to 94° C.,
from 0 to 10 % by weight of a low-pressure polyethylene having a dropping point of from 118° to 128° C. and a setting point of from 104° to 108° C.,
from 10 to 80 % by weight of a plasticizer selected from the group consisting of phenol pentadecane sulfonate, cresol pentadecane sulfonate, and mixtures thereof,
from 0 to 21 % by weight of a plasticizer selected from the group consisting of phthalic acid polyesters of higher alkane diols, the plasticizer having a cold setting point of -35°C. or lower and a density d20/4 of from 1.035 to 1.045 g/cc,
from 0 to 8 % by weight of a plasticizer selected from the group consisting of phthalic acid polyesters of higher alkane diols, the plasticizer having a cold setting point of -20° C. or lower and a density d20/4 of from 1.090 to 1.100 g/cc
from 0 to 20 % by weight of a finely particulate filler and from 3 to 15 % by weight of one or more precursors.

2. Pressure-sensitive recording material as claimed in claim 1, characterised in that the support material of the unit containing the dye precursor is coated on one of its surfaces with an intimate mixture of
from 7 to 30 % by weight of hexacosanic acid-1-triacontanol ester or hexacosanic acid-1- hentriacontranol ester,
from 7 to 18 % by weight of the ester mixture having a predominant content of nonacosanic acid esters,
from 9 to 32 % by weight of the ester mixture having a predominant content of the ethylene glycol and 1, 4-butylene glycol esters,
from 0 to 10 % by weight of the polyethylene wax,
from 0 to 10 % by weight of the low-pressure polyethylene,
from 15 to 40% by weight of a mixture of the phenol pentadecane sulfonate and the cresol pentadecane sulfonate plasticiser,
from 3 to 17 % by weight of the phthalic acid polyester plasticizer having a cold setting point of -35° C. or lower,
from 0 to 8 % by weight of the phthalic acid polyester plasticizer having a cold setting point of -20° C. or lower and
from 5 to 7 % by weight of one or more dye precursors.

3. Pressure-sensitive recording material as claimed in claim 1, characterised in that the support material of the unit containing the dye precursor is coated on one of its surfaces with an intimate mixture of
from 7 to 30 % by weight of hexacosanic acid-1-triacontranol ester or hexacosanic acid-1- hentriacontanol ester,
from 2 to 10% by weight of the ester mixture having a predominant content of nonacosanic acid esters,
from 45 to 80% by weight of a mixture of the phenol pentadecane sulfonate and the cresol pentadecane sulfonate plasticiser,
from 0 to 5 % by weight of the phthalic acid polyester plasticiser having a cold setting point of S -20° C.,
from 3 to 15 % by weight of one or more dye precursors.

4. Pressure-sensitive recording material as claimed in claim 1, characterised in that the support material of the unit containing the dye precursor is coated on one of its surfaces with an intimate mixture of
from 25 to 30 % by weight of hexacosanic acid-1-triacontanol ester or hexacosanic acid-1- hentriacontanol ester,
from 5 to 10 % by weight of the ester mixture having a predominant content of nonacosanic acid ester,
from 5 to 10 % by weight of the ester mixture having a predominant content of ethylene glycol and 1, 4-butylene glycol esters,
from 0 to 3 % by weight of the polyethylene wax, the low-pressure polyethylene or a mixture thereof,
from 30 to 50 % by weight of a mixture of the. phenol pentadecane sulfonate and the cresol pentadecane sulfonate plasticiser,
from 0 to 5 % by weight of the phthalic acid polyester having a cold setting point of -35°C. or lower, the phthalic acid polyester having a cold setting point of -20° C. or lower or a mixture of both phthalic acid polyesters,
from 5 to 20 % by weight of a finely particulate filler and
from 6 to 10 % by weight of one or more dye precursors.

5. Pressure-sensitive recording material as claimed in claim 1 or as claimed in claim 1 and one of claims 2 to 4, characterised in that the mixture applied to one of the surfaces of the support sheet or web containing the dye precursor is applied to the C8-side of the support sheet or web.

6. Pressure-sensitive recording material as claimed in claim 1 or as claimed in claim 1 and one of claims 2 to 5, characterised in that the intimate mixture containing the dye precursor is applied to the support sheet or web in a quantity of from 1 to 4 g/m2.

7. Pressure-sensitive recording material as claimed in claim 1 or as claimed in claim 1 and one of claims 1 to 6, characterised in that the dye precursor used is a dye precursor of the phthalide and/or fluorane type, optionally in admixture with benzoyl leucomethylene blue.

8. Pressure-sensitive recording material as claimed in claim 1 or as claimed in claim 1 and one of claims 2 to 7, characterised in that the layer containing the dye-precursor is coated with a vinyl pyrrolidone/vinyl acetate copolymer in a quantity of at most 0.5 g/m² and/or with a polyvinyl pyrrolidone in a quantity of at most 0.2 g/ₘ2.

9. Sheet or web-like unit for pressure-sensitive recording materials containing a dye precursor and a unit containing the dye acceptor material which is capable of forming a dye by reaction, characterised in that the support sheet or web of this unit is coated on one of its surfaces with an intimate mixture according to claims 1 to 8.

10. Sheet or web-like unit for pressure-sensitive recording materials for prefering multiple copies, characterised in that the support material of this unit is coated on one of its surfaces with an intimate mixture according to claims 1 to 8 and on the other surface is coated with a unit dye acceptor material in usual manners.

11. Process for the preparation of the pressure-sensitive recording material as claimed in one or several of claims 1 to 10, characterised in that a melt of a part or of all of the waxy components of the mixture is formed, the other components of the mixture are added thereto and the mixture is ground until a sufficiently small size of the particles of the mixture is obtained, and the resulting molten mixture is coated onto one surface of the support sheet or web in an amount of from 1 to 10 g/m² and is cooled and, if desired, is further processed as usual.

## Revendications

1. Matériau d'enregistrement sensible à la pression, constitué d'une unité contenant un produit d'amorçage de l'encrage, d'un matériau support, en feuille ou en bande, revêtu du produit d'amorçage de l'encrage et d'un liant, et d'une unité contenant un matériau accepteur de l'encrage, qualifié pour la formation de l'encre par réaction avec le produit d'amorçage de l'encrage, caracté-risé en ce que le matériau support de l'unité contenant le produit d'amorçage de l'encrage est revêtu sur l'une de ses surfaces d'un mélange intime de
7-35 % en poids de 1-triacontanolester d'acide d'hexacosane ou de 1-hentriacontanolester d'acide d'hexacosane,
0-18 % en poids d'un mélange d'esters d'acides carboxyliques aliphatiques d'ordre élevé et d'alcools aliphatiques d'ordre élevé, étant précisé que le mélange présente une proportion prépondérante d'esters d'acide de nonacosane et d'alcools aliphatiques contenant de 12 à 30 atomes C dans le reliquat d'alcool,
0-32 % en poids d'un mélange d'esters d'un ou de plusieurs alkylglycols (alcoylglycols) contenant de 2 à 4 atomes C et d'acides carboxyliques aliphatiques d'ordre élevé, à chaîne droite ou ramifiée, étant précisé que le mélange est constitué, pour une proportion prépondérante, d'esters d'éthylglycol et de 1,4-butylglycol et de l'acide de dotriacontane à chaîne droite à côté de jusqu'à 10 % en poids d'esters d'éthylglycol et de 1, 4-butylglycol d'un ou de plusieurs acides carboxyliques, à chaîne droite ou ramifiée, contenant un nombre total d'atomes de carbone dans l'acide carboxylique dans la plage de _{C28} à C34,
0-25 % en poids d'une cire de polyéthylène d'un point de goutte de 103 à 107°C et d'un point de solidification de 90 à 94° C,
0-10 % en poids d'un polyéthylène basse pression d'un point de goutte de 118 à 128°C et d'un point de solidification de 104 à 108° C,
10-80 % en poids d'un produit plastifiant au pentadecansulfonate de phénol ou d'un produit plastifiant au pentadecansulfonate de crésol ou d'un mélange des deux,
0-21 % en poids d'un produit plastifiant de polyesters d'acide phtalique et d'alcandioles (glycols d'alcane), étant précisé que le produit plastifiant présente un point de congélation de - 35° C ou moins et une densité d20/4-de 1,035-1,045 g/cm3,
0-8 % en poids d'un produit plastifiant essentiellement constitué de polyesters d'acide phtalique et d'éthylglycol en mélange avec des esters d'acide phtalique et d'alcandioles d'ordre élevé, étant précisé que le produit plastifiant présente un point de congélation de - 20° C et moins et une densité d20/4 de 1,090-1,100 g/cm3,
0-20 % en poids d'une charge habituelle finement divisée et
3-15 % en poids d'un ou plusieurs produits d'amorçage de l'encrage.

2. Matériau d'enregistrement sensible à la pression selon la revendication 1, caractérisé en ce que le matériau support de l'unité contenant le produit d'amorçage de l'encrage est revêtu sur l'une de ses surfaces d'un mélange intime de:
7-30 % en poids de 1-triacontanolester d'acide d'hexacosane ou de 1-hentriacontanolester d'acide d'hexacosane,
7-18 % en poids du melange d'ester contenant une proportion prépondérante d'ester de nonacosane,
9-32 % en poids du mélange d'ester contenant une proportion prépondérante d'ester d'éthylglycol et de 1, 4-butylglycol,
0-10 % en poids de la cire de polyéthylène,
0-10 % en poids du polyéthylène basse pression,
15-40% en poids d'un mélange du produit plastifiant au pentadécansulfonate de phénol et d'un produit plastifiant au pentadécansulfonate de crésol,
3-17 % en poids du produit plastifiant au polyester d'acide phtalique d'un point de congélation de - 35° C ou moins,
0-8 % en poids du produit plastifiant au polyester d'acide phtalique à point de congélation de - 20° C et moins et
5-7 % en poids d'un ou plusieurs produits d'amorçage de l'encrage.

3. Matériau d'enregistrement sensible à la pression selon la revendication 1, caractérisé en ce que le matériau support de l'unité contenant le produit d'amorçage de l'encrage est revêtu sur l'une de ses surfaces d'un mélange intime de
7-30 % en poids de 1-triacontanolester d'acide d'hexacosane ou de 1-hentriacontanolester 'd'acide d'hexacosane,
2-10 % en poids du mélange d'ester contenant une proportion prépondérante d'ester de nonacosane,
45-80% en poids d'un melange du produit plastifiant au pentadécansulfonate de phénol et du produit plastifiant au pentadécansulfonate de crésol,
0-5 % en poids du produit plastifiant au polyester d'acide phtalique d'un point de congélation :;¡ -20°C,
3-15 % en poids d'un ou plusieurs produits d'amorçage de l'encrage.

4. Matériau d'enregistrement sensible à la pression selon la revendication 1, caractérisé en ce que le matériau support de l'unité contenant le produit d'amorçage de l'encrage est revêtu sur l'une de ses surfaces d'un mélange intime de
25-30% en poids de 1-triacontanolester d'acide d'hexacosane ou de 1-hentriacontanolester d'acide d'hexacosane,
5-10 % en poids du mélange d'ester contenant une proportion prépondérante d'ester de nonacosane,
5-10 % en poids du mélange d'ester contenant une proportion prépondérante d'ester d'éthylglycol et de 1, 4-butylglycol,
0-3 % en poids de la cire de polyéthylène, du polyéthylène basse pression ou d'un mélange des deux,
30-50% en poids d'un mélange du produit plastifiant au pentadécansulfonate de phénol et du produit plastifiant au pentadécansulfonate de crésol,
0-5 % en poids du polyester d'acide phtalique d'un point de congélation de -45°C ou moins, du polyester d'acide phtalique d'un point de congélation de - 20°C ou moins ou d'un mélange des deux polyesters d'acide phtalique,
5-20 % en poids d'une charge habituelle finement divisée et
6-10 % en poids d'un ou plusieura produits d'amorçage de l'encrage.

5. Produit d'enregistrement sensible à la pression selon la revendication 1 ou selon la revendication 1 et l'une des revendications 2 à 4, caractérisé en ce que le mélange que l'on applique sur l'une des surface du matériau support de l'unité contenant le produit d'amorçage de l'encrage est appliqué sur la face CB (couche sensible à l'arrière) du matériau support.

6. Matériau d'enregistrement sensible à la pression selon une ou plusieurs des revendications 1 à 5, caractérisé en ce que le mélange intime contenant le produit d'amorçage de l'encrage est appliqué sur le matériau support à la densité de 1 à 4 g/m².

7. Matériau d'enregistrement sensible à la pression selon une ou plusieurs revendications 1 à 6, caractérisé en ce que comme produit d'amorçage de l'encrage on utilise un tel produit du type phtalide ou fluorane, éventuellement en mélange avec du leucobleu de méthyléne de benzoyle.

8. Matériau d'enregistrement sensible à la pression selon une ou plusieurs revendications 1 à 7, caractérisé en ce que la couche contenant le produit d'amorçage de l'encrage est revêtue d'un copolymérisat de pyrrolidone de vinyle et d'acétate de vinyle à la densite maximale de 0,5 g/m² et/ou d'une pyrrolidone à la densité maximale de 0,2 g/m².

9. Unité en feuille ou en bande, contenant un produit d'amorçage de l'encrage, pour matériau d'enregistrement sensible à la pression, constituée d'une unité contenant un produit d'amorçage de l'encrage et d'une unité contenant un produit accepteur de l'encrage, qualifiée pour la formation de l'encre par réaction avec le produit d'amorçage de l'encrage, caracterisée en ce que le matériau support de cette unité est revêtue sur l'une de ses surfaces d'un mélange intime selon les revendications 1-8.

10. Unité en feuille ou en bande, contenant un produit d'amorçage de l'encrage, pour matériau d'enregis-. trement sensible à la pression prévu pour la fabrication de copies multiples, caractérisée par le moyen que le matériau support de cette unité est revêtu sur l'une de ses surfaces d'un mélange intime selon les revendications 1-8 et sur l'autre de ses surfaces d'un produit accepteur de l'encrage habituel de la façon habituelle.

11. Procédé pour la fabrication des matériaux d'enregistrement sensible à la pression selon une ou plusieurs revendications 1-10, caractérisé en ce que l'on forme un bain d'une partie des composants à la cire ou de tous les composants à la cire du mélange, que l'on ajoute les autres composants du mélange et que l'on broie le mélange jusqu'à ce que l'on obtienne une finesse suffisante des parties du mélange, que l'on applique le mélange obtenu alors, sous forme de bain, sur l'une des faces du matériau support à la densité de 1 à 10 g/m² et qu'on le refroidit et, si on désire, qu'on poursuit le traitement comme habituellement.
